# FASCICULE DE BREVET EUROPEEN

(11) **EP 1 608 789 B1**
(45) Date de publication et mention de la délivrance du brevet: **03.10.2007**
(21) Numéro de dépôt: 04706595.8
(22) Date de dépôt: 30.01.2004
(51) Int. Cl.: C22C 9/04

(54) **ALLIAGE A BASE DE CUIVRE**
LEGIERUNG AUF KUPFERBASIS
COPPER-BASED ALLOY

(30) Priorité: 21.03.2003 CH 496032003
(43) Date de publication de la demande: 28.12.2005
(73) Titulaire: Swissmetal - UMS Usines Metallurgiques Suisses SA, 3732 Reconviliers (CH)
(72) Inventeur: TRAN, Hung-Quoc, CH-2504 Bienne (CH); GILLIERON, Stéphane, CH-2000 Neuchätel (CH); VINCENT, Emmanuel, CH-2610 St.-Imier (CH)
(74) Mandataire: P&TS Patents & Technology Surveys SA
(86) Numéro de dépôt international: PCT/CH2004/000051
(87) Numéro de publication internationale: WO 2004/083471

(56) Documents cités:
- CH-A- 508 049
- DD-A- 292 933
- DE-A- 2 051 566
- FR-A- 2 008 021
- GB-A- 1 188 277
- US-A- 4 410 290
- US-A- 4 631 171
- US-B1- 6 485 846
- D.M.WARD ETAL: "MONOGRAPH AND REPORT SERIES NO.34, PAGES 155-159 "EFFECT OF STRUCTURE AND COMPOSITION ON THE WORKABILITY OF LEADED COPPER-NICKEL-ZINC-MANGANESE ALLOYS"" 1970, INSTITUTE OF METALS , LONDON, GB , XP008016391 tableaux 1,2
- DATABASE CA [Online] CHEMICAL ABSTRACTS SERVICE, COLUMBUS, OHIO, US; OGURA, TETSUZO ET AL: "Copper-based alloys having corrosion resistance, punch-formability, and machinability and their manufacture" XP002238928 extrait de STN Database accession no. 123:206148 CA -& JP 07 166279 A (KOBE STEEL LTD, JAPAN) 27 juin 1995 (1995-06-27)
- DATABASE CA [Online] CHEMICAL ABSTRACTS SERVICE, COLUMBUS, OHIO, US; OZAKI, YASUAKI ET AL: "Silvery white free-cutting copper alloy" XP002238927 extrait de STN Database accession no. 112:10779 CA -& JP 01 177327 A (SANPO SHINDO KOGYO K. K., JAPAN) 13 juillet 1989 (1989-07-13)
- PATENT ABSTRACTS OF JAPAN vol. 1997, no. 07, 31 juillet 1997 (1997-07-31) -& JP 09 087793 A (KICHIYOU SHINDOUSHIYO:KK), 31 mars 1997 (1997-03-31)

## Description

La présente invention porte sur un alliage à base de cuivre et sur ses applications et plus précisément sur un maillechort destiné à être utilisé pour la manufacture de composants de stylo à bille.

Il est connu d'utiliser des alliages à base de cuivre de différentes compositions pour former des guides d'encre tubulaires, des réservoirs d'encre et des pointes d'instruments d'écriture. Certains alliages connus présentent toutefois l'inconvénient d'être incompatibles avec les encres à faible viscosité utilisées dans les stylos à bille de nouvelle génération.

L'incompatibilité entre l'alliage et l'encre peut alors réduire l'efficacité fonctionnelle et le confort d'écriture de l'instrument. Les fuites d'encre qui peuvent en suivre provoquent une dégradation de la qualité de l'écriture et, dans les cas plus graves, des taches et des salissures.

La résistance aux encres en gel peut être améliorée en augmentant la teneur en cuivre de l'alliage, comme par exemple dans les laitons α et dans les maillechorts α. Cette solution présente toutefois l'inconvénient de réduire la susceptibilité à la déformation à chaud de l'alliage. La mauvaise déformabilité à chaud des alliages de l'art antérieur implique des coûts de production plus importants.

D.M. WARD, Monograph and Report series, 10M, LONDON, 1970, Pages 155 à 159, décrit un alliage de structure monophasée soumis à une étape de déformation à chaud.

Une autre limitation du laiton est que leur coloration jaune n'est pas appréciée par tous les consommateurs.

Un but de la présente invention est de proposer un alliage et des composants de stylo à bille exempts des limitations de l'art antérieur.

Selon l'invention décrite dans les revendications, ces buts sont atteints par les alliages, les dispositifs et les méthodes faisant l'objet des revendication dans les catégories correspondantes, et par exemple par un alliage comprenant :
entre 44.1 et 45.6 parties en poids de Cu;
entre 35.6 et 37.1 parties en poids de Zn ;
entre 11.8 et 12.7 parties en poids de Ni ;
entre 4.6 et 5.4 parties en poids de Mn.

La présente invention sera mieux comprise à la lecture des revendications ci-jointes et de la description donnée à titre d'exemple et illustrée par les figures annexées.

La figure 1 représente une coupe métallographique d'un alliage selon l'invention dans une structure monophasée α.

La figure 1a représente une micrographie correspondant à la figure 1.

La figure 2 représente une coupe métallographique d'un maillechort de l'art antérieur dans une structure biphasée α/β.

La figure 2a représente une micrographie correspondant à la figure 2.

La figure 3 représente une coupe métallographique d'un maillechort biphasé de l'art antérieur corrodé suite à l'exposition à une encre.

La figure 3a représente une micrographie correspondant à la figure 3.

La figure 4 représente un diagramme du taux de phase β d'un alliage selon l'invention selon la température du traitement thermique.

Selon un aspect de l'invention, l'alliage selon l'invention est un maillechort de couleur blanc, gris ou argentée, dont la composition est :

**Tableau 1**

| | % poids | |
|---|---|---|
| | min | max |
| Cu | 43.00 | 48.00 |
| Zn | 33.00 | 38.00 |
| Ni | 10.00 | 15.00 |
| Mn | 3.50 | 6.50 |
| Pb | 0.00 | 4.00 |

Cet alliage a la caractéristique d'avoir deux types de microstructures contrôlables par traitement thermique. La première, la structure monophasée α, est composé essentiellement d'une seule phase cristalline de structure uniforme. La figure 1 représente une microphotographie d'une coupe métallographique de l'alliage selon l'invention présentant la structure α. On peur constater que l'alliage se compose essentiellement d'une solution solide uniforme de ses composantes 10, mis à part les particules noires de plomb 82.

L'alliage selon l'invention peut aussi présenter la structure biphasée α/β. Cette structure, représentée sur la figure 2, comporte des grains d'une deuxième phase 20, la phase β, dont la teneur en cuivre est inférieure à celle de la phase α et qui sont distinguables sur la figure 2 par leur couleur plus foncée.

Les différentes structures de l'alliage selon l'invention sont adaptées à des procédés de formage et d'usinage spécifiques. En particulier la structure biphasée α/β est favorable à la déformation à chaud, alors que la structure monophasée α est favorable à la déformation à froid.

L'adjonction de plomb dans l'alliage facilite les opérations d'usinage, par exemple de décolletage. Il serait toutefois aussi possible d'éliminer le plomb, ou de réduire sa teneur, lorsque cette caractéristique n'est pas requise.

L'alliage selon l'invention peut donc se présenter dans les deux structures monophasée α et biphasée α/β. Il est toutefois possible de contrôler la structure par un traitement thermique entre 570 °C et 780 °C pendant 1-3 heures, suivi d'un refroidissement rapide jusqu'à température ambiante. A la suite de ce traitement la structure de l'alliage est essentiellement α.

L'invention comprend aussi des alliages auxquels, aux éléments de la nature et dans les proportions définies par le tableau 1 ci-dessus, s'ajoutent des faibles quantités d'autres éléments, métalliques ou non, tels que Magnésium, Aluminium, Fer, Phosphore, ou tout autre élément ou espèce chimique.

Dans un deuxième exemple d'alliage selon l'invention, la composition de l'alliage est déterminée, sauf les impuretés inévitables, par le tableau 2 ci-dessus.

**Tableau 2**

| | % poids | |
|---|---|---|
| | min | max |
| Cu | 44.10 | 45.60 |
| Zn | 35.60 | 37.10 |
| Ni | 11.80 | 12.70 |
| Mn | 4.60 | 5.40 |
| Pb | 1.35 | 1.85 |

La figure 4 représente le taux de phase β en fonction de la température de traitement thermique. Le choix de la température du traitement thermique permet de modifier la proportion de la phase β, et par conséquent, d'obtenir des matériaux de caractéristiques différentes. En particulier le traitement thermique dans la page de températures TT à des températures comprises entre 630 °C et 720 °C donne lieu à une structure monophasée α. La plage de températures E est favorable à l'extrusion.

Le diagramme de la figure 4 est spécifique à la composition d'alliage spécifiée dans le tableau 2. Selon un autre aspect de l'invention il serait aussi possible d'adopter des différentes proportions de Cu, Zn, Ni, Mn et Pb et d'obtenir un alliage dont la proportion des phases α et β est modifiable par traitement thermique. En particulier on pourra varier indépendamment la proportion de chacune des composantes de l'alliage dans la plage de valeurs indiquée dans le tableau 1, ou au delà. Les températures requises pour modifier la structure de l'alliage ainsi obtenu seront alors différentes.

L'alliage selon l'invention présente une résistance accrue à la corrosion due aux encres en gel lorsque il est dans la structure monophasée α. La phase β est en effet la seule qui est dissoute par les encres en gel. La figure 3 représente une coupe métallographique d'un maillechort α/β corrodé par réaction chimique avec l'encre. On peut observer que seule la phase β est attaquée et que sa dissolution laisse des cavités 25.

Bien que l'alliage de l'invention décrite ci-dessus se prête particulièrement à la réalisation des pointes d'instruments d'écriture, et notamment de stylo à bille, la présente invention ne se limite pas à cet usage spécifique, mais comprend aussi tout autre usage de l'alliage selon l'invention.

Selon un autre aspect de l'invention, l'alliage ayant la composition ci-dessus est d'abord coulé en billettes ou en lingots ou en une autre forme adaptée à la déformation à chaud.

Contrairement aux maillechorts α, l'alliage selon l'invention offre une excellente déformabilité à haute température. Tous les procédés usuels de déformation à chaud sont possibles. Typiquement les billettes sont extrudées à chaud à une température comprise entre 720 °C et 870 °C, température à laquelle sa structure est biphasée α/β. Les fils ainsi obtenus sont ensuite traités thermiquement entre 630°C et 720 °C, comme expliqué ci-dessus, pour obtenir la structure monophasée α.

La structure monophasée α se prêtant à la déformation à froid, le matériau extrudé est alors tréfilé pour obtenir des barres ou des fils de diamètre convenable pour former des tubes de guides d'encre, des réservoirs d'encre, ou des pointes pour des instruments d'écriture.

Le matériau ainsi obtenu peut être aisément mis en oeuvre à froid par frappe, usinage, sertissage, tournage ou par tout autre procédé.

Les caractéristiques mécaniques de l'alliage selon l'invention traité comme ci-dessus dépendent de son taux d'écrouissage, selon le tableau suivant :

**Tableau 3**

| Etat | résistance mécanique [MPa] | Allongement à la rupture [%] |
|---|---|---|
| Après traitement thermique | 450-600 | 25-50 |
| | | |
| Taux de réduction de 20% Après traitement thermique | 600-800 | 10-30 |
| | | |
| Taux de réduction de 40% Après traitement thermique | 800-1100 | 1-20 |

La résistance mécanique et l'allongement à la rupture dans le tableau ci-dessus ont été déterminés selon la méthode standardisée EN10002-1

## Revendications

1. Procédé de mise en oeuvre d'un alliage composé de:
entre 43 et 48 parties en poids de Cu;
entre 33 et 38 parties en poids de Zn ;
entre 10 et 15 parties en poids de Ni ;
entre 3.5 et 6.5 parties en poids de Mn ;
entre 0 et 4 parties en poids de Pb ;
l'alliage pouvant présenter une structure monophasée α et une structure biphasée α/β,
le procédé comprenant :
une ou plusieurs étapes de déformation à chaud de l'alliage dans la structure biphasée α/β ;
une ou plusieurs étapes de traitement thermique pour obtenir ladite structure monophasée α.

2. Procédé selon la revendication 1 comprenant:
une étape de coulée de l'alliage fondu ;
une ou plusieurs étapes de déformation à chaud de l'alliage dans la structure biphasée α/β ;
une ou plusieurs étapes de traitement thermique pour obtenir ladite structure monophasée α
une ou plusieurs étapes de déformation à froid de l'alliage dans la structure monophasée α.

3. Procédé selon la revendication 1, dans lequel la température dudit traitement thermique est comprise entre 570 °C et 780 °C.

4. Procédé selon la revendication 1, dans lequel la température dudit traitement thermique est comprise entre 630 °C et 720°C.

5. Procédé selon la revendication 4, dans lequel la température de ladite déformation à chaud est entre 720 °C et 870 °C.

6. Usage, dans la réalisation de pointes ou réservoirs d'encre d'instruments d'écriture ou de stylos à bille, d'un alliage composé de:
entre 43 et 48 parties en poids de Cu ;
entre 33 et 38 parties en poids de Zn ;
entre 10 et 15 parties en poids de Ni ;
entre 3.5 et 6.5 parties en poids de Mn ;
entre 0 et 4 parties en poids de Pb ;
l'alliage présentant une structure monophasée α, laquelle peut être obtenue par un traitement thermique.

7. Usage selon la revendication 6, l'alliage étant composé de:
entre 44.1 et 45.6 parties en poids de Cu ;
entre 35.6 et 37.1 parties en poids de Zn ;
entre 11.8 et 12.7 parties en poids de Ni ;
entre 4.6 et 5.4 parties en poids de Mn ;
entre 1.35 et 1.85 parties en poids de Pb.

8. Usage selon la revendication 6, dans lequel la température dudit traitement thermique est comprise entre 570 °C et 780 °C.

9. Instrument d'écriture, comprenant un alliage composé de:
entre 43 et 48 parties en poids de Cu ;
entre 33 et 38 parties en poids de Zn ;
entre 10 et 15 parties en poids de Ni ;
entre 3.5 et 6.5 parties en poids de Mn ;
entre 0 et 4 parties en poids de Pb ;
l'alliage présentant une structure monophasée α, laquelle peut être obtenue par un traitement thermique.

10. Instrument d'écriture selon la revendication précédente, dans lequel l'alliage est compris dans un réservoir d'encre et/ou une pointe d'écriture.

## Claims

1. Method using an alloy composed of:
between 43 and 48 parts by weight of Cu;
between 33 and 38 parts by weight of Zn;
between 10 and 15 parts by weight of Ni;
between 3.5 and 6.5 parts by weight of Mn;
between 0 and 4 parts by weight of Pb;
where the alloy can have a mono-phased alpha structure α and a bi-phased alpha-beta structure α/β,
wherein the method comprises:
one or several steps of heat-deformation of the alloy in the bi-phased alpha-beta structure α/β,
one or several steps of hot treatment to obtain said mono-phased alpha structure α.

2. Method according to claim 1, including:
a step of casting the melted alloy;
one or several steps of heat-deformation of the alloy in the bi-phased alpha-beta structure α/β;
one or several steps of hot treatment to obtain said mono-phased alpha structure α
one or several steps of cold-deformation of the alloy in the mono-phased alpha structure α.

3. Method according to claim 1, wherein the temperature of said hot treatment is included between 570°C and 780°C.

4. Method according to claim 1, wherein the temperature of said hot treatment is included between 630°C and 720°C.

5. Method according to claim 4, wherein the temperature of said heat deformation is included between 720°C and 870°C.

6. Use, in the making of writing tips or ink reservoirs of writing implements or ball-point pens, of an alloy composed of:
between 43 and 48 parts by weight of Cu;
between 33 and 38 parts by weight of Zn;
between 10 and 15 parts by weight of Ni;
between 3.5 and 6.5 parts by weight of Mn;
between 0 and 4 parts by weight of Pb;
**characterized in that** the alloy has a mono-phased alpha structure α that can be obtained by a hot treatment.

7. Use according to claim 6, the alloy being composed of:
between 44.1 and 45.6 parts by weight of Cu;
between 35.6 and 37.1 parts by weight of Zn;
between 11.8 and 12.7 parts by weight of Ni;
between 4.6 and 5.4 parts by weight of Mn;
between 1.35 and 1.85 parts by weight of Pb.

8. Use according to claim 6, wherein the temperature of said hot treatment is comprised between 570°C and 780°C.

9. Writing implement, including an alloy composed of:
between 43 and 48 parts by weight of Cu;
between 33 and 38 parts by weight of Zn;
between 10 and 15 parts by weight of Ni;
between 3.5 and 6.5 parts by weight of Mn;
between 0 and 4 parts by weight of Pb;
**characterized in that** the alloy has a mono-phased alpha structure α that can be obtained by a hot treatment.

10. Writing implement according to the preceding claim, wherein the alloy is included in an ink reservoir and/or a writing tip.

## Patentansprüche

1. Verfahren, welches eine Legierung verwendet, die aus Folgendem besteht:
zwischen 43 und 48 Massenanteile Cu;
zwischen 33 und 38 Massenanteile Zn;
zwischen 10 und 15 Massenanteile Ni;
zwischen 3.5 und 6.5 Massenanteile Mn;
zwischen 0 und 4 Massenanteile Pb;
wobei die Legierung eine ein-phasige Alpha-Struktur α und eine zwei-phasige Alpha-Beta-Struktur α/β aufweisen kann,
worin das Verfahren umfasst:
einen oder mehrere Schritte der Hitzeverformung der Legierung in der zwei-phasigen Alpha-Beta-Struktur α/β,
einen oder mehrere Schritte der thermischen Behandlung, um eine besagte ein-phasige Alpha-Struktur α zu erhalten.

2. Verfahren gemäss Anspruch 1, mit:
einem Schritt des Giessens der geschmolzenen Legierung;
einem oder mehreren Schritten der Hitzeverformung der Legierung in der zwei-phasigen Alpha-Beta-Struktur α/β;
einem oder mehreren Schritten der thermischen Behandlung, um besagte ein-phasige Alpha-Struktur α zu erhalten,
einem oder mehreren Schritten der Kälteverformung der Legierung in der ein-phasigen Alpha-Struktur α.

3. Verfahren gemäss Anspruch 1, worin die Temperatur der besagten thermischen Behandlung zwischen 570°C und 780°C liegt.

4. Verfahren gemäss Anspruch 1, worin die Temperatur der besagten thermischen Behandlung zwischen 630°C und 720°C liegt.

5. Verfahren gemäss Anspruch 4, worin die Temperatur der besagten Hitzeverformung zwischen 720°C und 870°C liegt.

6. Verwendung, in der Herstellung von Schreibspitzen oder Tintenbehältern von Schreibwerkzeugen oder Kugelschreibern, einer Legierung mit:
zwischen 43 und 48 Massenanteile Cu;
zwischen 33 und 38 Massenanteile Zn;
zwischen 10 und 15 Massenanteile Ni;
zwischen 3.5 und 6.5 Massenanteile Mn;
zwischen 0 und 4 Massenanteile Pb;
**dadurch gekennzeichnet, dass** die Legierung eine ein-phasige Alpha-Struktur α aufweist, die durch eine thermische Behandlung erreicht werden kann.

7. Verwendung gemäss Anspruch 6, wobei die Legierung aus Folgendem besteht:
zwischen 44.1 und 45.6 Massenanteile Cu;
zwischen 35.6 und 37.1 Massenanteile Zn;
zwischen 11.8 und 12.7 Massenanteile Ni;
zwischen 4.6 und 5.4 Massenanteile Mn;
zwischen 1.35 und 1.85 Massenanteile Pb.

8. Verwendung gemäss Anspruch 6, worin die Temperatur der besagten thermische Behandlung zwischen 570°C und 780°C liegt.

9. Schreibwerkzeug, mit einer Legierung aus:
zwischen 43 und 48 Massenanteile Cu;
zwischen 33 und 38 Massenanteile Zn;
zwischen 10 und 15 Massenanteile Ni;
zwischen 3.5 und 6.5 Massenanteile Mn;
zwischen 0 und 4 Massenanteile Pb;
**dadurch gekennzeichnet, dass** die Legierung eine ein-phasige Alpha-Struktur α aufweist, die durch eine thermische Behandlung erreicht werden kann.

10. Schreibwerkzeug gemäss dem vorhergehenden Anspruch, worin die Legierung in einem Tintenbehälter und/oder einer Schreibspitze enthalten ist.
